# EUROPÄISCHE PATENTSCHRIFT

(11) **EP 0 144 818 B1**
(45) Veröffentlichungstag und Bekanntmachung des Hinweises auf die Patenterteilung: **15.03.1989**
(21) Anmeldenummer: 84113681.5
(22) Anmeldetag: 13.11.1984
(51) Int. Cl.: D06B 7/08

(54) **Verfahren und Anlage zum Abkochen von textilen Warenbahnen oder dergl.**
Method and apparatus for mercerizing textile webs or the like
Procédé et installation de mercissage de matières textiles en bandes

(30) Priorität: 15.11.1983 DE 3341272
(43) Veröffentlichungstag der Anmeldung: 19.06.1985
(73) Patentinhaber: Babcock Textilmaschinen GmbH, 21220 Seevetal (DE)
(72) Erfinder: Stuhlmiller, Max, D-2105 Seevetal 3 Maschen (DE)
(74) Vertreter: Struck, Willi

(56) Entgegenhaltungen:
- FR-A- 2 039 780
- GB-A- 2 077 783
- Ullmanns Encyklopädie der technischen Chemie 4. Auflage, Band 23; Seite 24; Melliand Textilberichte 9/70, Seiten 1063-1069.

## Beschreibung

Die Erfindung betrifft ein Verfahren sowie eine Anlage zum Abkochen von insbes. schweren und/oder faltenempfindlichen textilen Warenbahnen oder dergl. aus Baumwolle oder Baumwoll-Polyester-Gemischen.

Schwere und/oder faltenempfindliche Artikel wie z. B. Gabardine, Einlagestoffe u. ä. aus Baumwolle und Polyester-Baumwolle können nur in gebundener Warenführung abgekocht werden, um Faltenmarkierungen beim nachfolgenden Färbeprozeß zu vermeiden. Der Abkochprozeß wird deshalb entweder diskontinuierlich auf Jiggern oder Pad-Roll-Anlagen oder kontinuierlich in Walzendämpfern mit großem Wareninhalt durchgeführt.

Während bei der diskontinuierlichen Behandlung genügend Zeit für eine optimale Säuberung der Ware zur Verfügung steht, ist dies bei der kontinuierlichen Arbeitsweise nicht der Fall. Hier liegen die wirtschaftlich vertretbaren Verweilzeiten bei max. 3 Minuten. Das bedeutet den Einsatz eines Dämpfers mit beispielsweise 200 m Inhalt für eine Produktionsgeschwindigkeit . von 65 m/min.

Es hat nicht an Bemühungen gefehlt, durch Erhöhung der NaOH-Konzentration oder der Warentemperatur (im Überdruckdämpfer) die Verweilzeit zu verkürzen, um die Baugröße der Reaktionspeicher zu verringern. Der Erfolg der dazu bekannt gewordenen Maßnahmen war jedoch bisher gering.

Durch die vorliegende Erfindung soll nun die Aufgabe gelöst werden, bei einem Abkochverfahren die Behandlungszeit beim Abkochvorgang so erheblich zu verkürzen, daß auf einen platz- und kostenaufwendigen Verweilspeicher für den Abkochvorgang ganz verzichtet werden kann.

Diese Aufgabe wird nur unvollständig gelöst bei dem in der GB-A-20 77 783 beschriebenen Verfahren, bei dem eine Warenbahn aus Baumwolle in einer wässrigen siedenden NaOH-Lösung während nur 15 bis 25 Sekunden gekocht werden soll, wobei die Konzentration der NaOH-Lösung den sehr hohen Wert von 215-349 g/I aufweist und die Warenbahn anschließend auch gewaschen wird. Abgesehen davon, daß bei dem dort beschriebenen Verfahren die genannten kurzen Behandlungszeiten nur mit außerordentlich hohen Konzentrationen der NaOH-Lösung erreicht werden, was sehr kostenaufwendig ist, läßt sich dieses Verfahren, welches ein diskontinuierliches Verfahren zum gleichzeitigen Mercerisieren und Abkochen beschreibt, mit dem der Erfindung zu Grunde liegenden kontinuierlichen reinen Abkochverfahren garnicht vergleichen.

Zur Lösung der gestellten Aufgabe wird nun bei einem Verfahren der eingangs genannten Art erfindungsgemäß vorgeschlagen, die Warenbahnen zunächst einer Waschbehandlung in einer Abkochflotte die bei der Behandlung andauernd umgepumpt und dabei gefiltert wird, mit einer Laugenkonzentration von etwa 60 g/1 oder mehr, vorzugsweise etwa 80 g/I NaOH fest, die durch laufende Zudosierung einer definierten Menge frischer Behandlungsflotte konstant gehalten wird, während einer Dauer von etwa 30-40 Sek. bei einer Temperatur von etwa 95 °C zu unterwerfen, bevor nach einer Auswaschbehandlung bei einer Temperatur von ebenfalls etwa 95 °C und einer anschließenden Abkühlung die Warenbahnen einer Weiterbehandlung zugeführt werden. Die Weiterbehandlung kann dabei eine lmprägnierbehandlung für eine anschließende Kaltverweilbleiche sein, sie kann aber auch eine einfache Auswaschbehandlung für die in den Warenbahnen enthaltene Restmenge an NaOH vor dem anschließenden Aufdocken sein.

In die Abkochbehandlung und in die anschließende Auswaschbehandlung können jeweils leichte Zwischenabquetschungen der Warenbahnen eingeschaltet sein und nach der Abkochbehandlung und nach der Auswaschbehandlung starke Abquetschungen der Warenbahnen erfolgen.

Bei einer Anlage zur Durchführung dieses Verfahrens können beispielsweise die Abkocheinheiten für die Warenbahnen aus zwei hintereinandergeschalteten Abkochabteilen mit einem leichten Zwischenquetschwerk zwischen den beiden Abkochabteilen und einem schweren Endquetschwerk hinter dem zweiten Abkochabteil bestehen, durch die die Abkochflotte, in deren Zuleitung zu den Abkochabteilen ein Dosierautomat für die Zugabe frischer Abkochflotte eingeschaltet ist, im Querstrom zur Laufrichtung der Warenbahnen hindurchgeführt und vor dem erneuten Einführen in die Behandlung durch ein Filter geleitet wird und die Auswascheinheit zwei hintereinandergeschaltete Waschabteile mit einem leichten Zwischenquetschwerk zwischen den beiden Waschabteilen und ein schweres Endquetschwerk hinter dem zweiten Waschabteil aufweisen.

Auf der Zeichnung ist ein Ausführungsbeispiel einer Anlage-zur Durchführung des erfindungsgemäßen Verfahrens dargestellt.

Die Warenbahn 10 wird in dem dargestellten Beispiel von einem Wickel über eine Einführeinheit 11 in ein erstes Abkochabteil 12 eingeführt und nach einer Zwischenabquetschung durch ein leichtes Quetschwerk 14, in einem weiteren Abkochabteil 13 weiterbehandelt. Die Abkochflotte wird dabei im Gegenstrom zum Warenbahnlauf durch die Abkochabteile geführt. Es erfolgt dabei ein andauerndes Umpumpen der Flotte, wobei diese durch einen Filter 24 geführt wird, durch den grobe Verunreinigungen aus der Abkochflotte entfernt werden. Damit die Flottenkonzentration konstant bleibt, ist mit der Abkochflottenführungsleitung 25 ein Dosierautomat verbunden, durch den eine definierte Menge frischer Abkochflotte in den Flottenstrom eingegeben wird.

Hinter dem zweiten Abkochabteil 13 wird die Abkochflotte durch ein schweres Quetschwerk 15 weitgehendst aus der Warenbahn entfernt und die Warenbahn dann der ersten Auswascheinheit 16 zugeführt, in der Natronlauge und Verschmutzungen ausgewaschen werden. Nach einer leichten Zwischenabquetschung in einem Quetschwerk 18 wird die Warenbahn noch durch ein weiteres Auswaschabteil 17 geführt und schließlich durch ein weiteres schweres Quetschwerk 19 entwässert. Dabei wird die Endkonzentration nach dem letzten Abteil so eingestellt, daß die Restmenge NaOH in dem der Kühl- und Verdunstungseinheit 20 nachgeschalteten Imprägnierabteil für die Kaltverweilbleiche ausreicht.

Für den Fall, daß keine Bleiche erfolgen soll, wird das Imprägnierabteil 21, dem das Quetschwerk 22 nachgeschaltet ist, ebenfalls als Waschabteil zum Auswaschen der Restmenge NaOH verwendet, bevor die Warenbahn 10 von einem Ablagewickel 23 aufgenommen wird.

## Patentansprüche

1. Verfahren zum Abkochen von insbes. schweren und/oder faltenempfindlichen textilen Warenbahnen oder dergl., aus Baumwolle oder Baumwoll-Polyester-Gemischen, bei dem gegebenenfalls nach einer vorhergehenden Seng- und evtl. Entschlichtungsbehandlung die Warenbahnen zunächst einer Waschbehandlung in einer Abkochflotte, die bei der Behandlung andauernd umgepumpt und dabei gefiltert wird, mit einer Lalₗgenkonzentration von etwa 60 g/l NaOH fest oder mehr, die durch laufende Zudosierung einer definierten Menge von frischer Behandlungsflotte konstant gehalten wird, während einer Dauer von etwa 30-40 Sek. bei einer Temperatur von etwa 95 °C unterworfen werden, bevor nach einer Auswaschbehandlung bei einer Temperatur von ebenfalls etwa 95 °C und einer anschließenden Abkühlung die Warenbahnen einer Weiterbehandlung zugeführt werden.

2. Verfahren nach Anspruch 1, dadurch gekennzeichnet, daß die Weiterbehandlung der Warenbahnen aus einer Auswaschbehandlung der in den Warenbahnen enthaltenen Restmenge an NaOH und einem anschließenden Ablegen oder Aufdocken besteht.

3. Verfahren nach Anspruch 1, dadurch gekennzeichnet, daß die Weiterbehandlung der Warenbahnen eine Imprägnierbehandlung für eine anschließende Kaltverweilbleiche ist.

4. Verfahren nach Anspruch 1 bis 3, dadurch gekennzeichnet, daß in die Abkochbehandlung und in die anschließende Auswaschbehandlung jeweils leichte Zwischenabquetschungen der Warenbahnen eingeschaltet sind und nach der Abkochbehandlung und nach der Auswaschbehandlung starke Abquetschungen der Warenbahnen erfolgen.

5. Anlage zur Durchführung des Verfahrens nach Anspruch 1 bis 4, dadurch gekennzeichnet, daß die Abkocheinheit für die Warenbahnen (10) aus zwei hintereinandergeschalteten Abkochabteilen (12, 13) mit einem leichten Zwischenquetschwerk (14) zwischen den beiden Abkochabteilen und einem schweren Endquetschwerk (15) hinter dem zweiten Abkochabteil (13) besteht, durch die die Abkochflotte, in deren Zuleitung zu den Abkochabteilen ein Dosierautomat (24) für die Zugabe frischer Abkochflotte eingeschaltet ist, im Gegenstrom zur allgemeinen Laufrichtung der Warenbahnen hindurchgeführt und vor dem erneuten Einführen in die Behandlung durch ein Filter geleitet wird und die Auswascheinheit zwei hintereinandergeschaltete Waschabteile (16, 17) mit einem leichten Zwischenquetschwerk (18) zwischen den beiden Waschabteilen und ein schweres Endquetschwerk (19) hinter dem zweiten Waschabteil aufweist.

## Claims

1. Method for scouring in particular heavy and/or crease-prone textile fabric webs or similar, made of cotton or cotton-polyester blends, by which the fabric webs, if required subsequently to a singeing and possibly desizing treatment for which the fabric webs are initially subjected to a washing treatment in scouring liquor which is continually being recirculated and at the same time filtered, with a lye solution concentration of around 60 g/litre NaOH solid or more, the concentration of which is maintained by a specified volume of fresh treatment liquor being continuously added, are subjected to a temperature of approx. 95 °C for about 30 to 40 seconds before the fabric webs, after a rinsing treatment at a temperature also around 95 °C and subsequent cooling down, are subjected to a further treatment.

2. Method relating to Claim 1, characterized by the fact that the further treatment of the fabric webs consists of a rinsing-off treatment of the residual amount in the fabric webs of NaOH and subsequent plaiting or rolling up.

3. Method relating to Claim 1, characterized by the fact that the further treatment of the fabric webs is an impregnation treatment for a subsequent cold pad-batch bleaching process.

4. Method relating to Claims 1 to 3, characterized by the fact that both the scouring treatment and the subsequent rinsing-off treatment incorporate slight intermediate squeezings of the fabric web and that both after the scouring treatment and the rinsing-off treatment heavy squeezings of the fabric webs are carried out.

5. Range for execution of the method relating to Claims 1 to 4, characterized by the fact that the scouring unit for fabric webs (10) consists of two scouring compartments (12, 13), switched consecutively, with a light intermediate nip unit (14) between the two scouring compartments and a heavy final nip unit (15) following the second scouring compartment (13), through which the scouring liquor, with an automatic dosing unit (24) for adding fresh scouring liquor being switched into the feed pipe to the scouring compartments, is guided in counterflow to the general fabric web running direction and passes through a filter before renewed entry into the treatment, and the rinsing-off unit consists of two washing compartments (16, 17) switched consecutively, with a light intermediate nip unit (18) between the two washing compartments and a heavy final nip unit (19) following the second washing compartment.

## Revendications

1. Le procédé de nettoyage à eau chaude pour les textiles lourds et/ou susceptibles au froissement etc. en coton ou en mélanges de coton et de polyester où la laize de matière sera d'abord, après un traitement de flambage et désencollage éventuel, soumise à un traitement de nettoyage dans un bain chaud qui est toujours évacué par pompe et filtré, avec une concentration de lessive d'env. 60 g/I NaOH qui est maintenue constante grâce au dosage continu d'une quantité définie du bain de traitement frais, et cela pour une durée d'env. 30 à 40 s à une température d'env. 95 °C et un traitement de rinçage également à une température de 95 °C suivi d'un refroidissement avant que les laizes de matière soient transportées vers une autre étape de traitement.

2. Le procédé selon la demande 1 est caractérisé par le fait que le traitement ultérieur de la matière consiste en un traitement de rinçage pour enlever la quantité résiduelle en NaOH dans la matière ainsi qu'en le dépôt en plis ou la mise sur rouleaux de la matière.

3. Le procédé selon la demande 1 est caractérisé par le fait que le traitement ultérieur des laizes de matière consiste en un traitement d'imprégnation suivi d'un blanchiment à froid.

4. Le procédé selon les demandes 1 à 3 est caractérisé par le fait que le traitement à eau chaude suivi du rinçage est interrompu par des traitements intermédiaires à exprimeur. Le traitement final à exprimeur s'effectue après le nettoyage à eau chaude et le rinçage.

5. L'installation pour l'exécution du procédé selon les demandes 1 à 4 est caractérisé par le fait que l'unité à eau chaude pour les laizes de matière (10) se compose de deux compartiments à eau chaude (12, 13) avec un agrégat exprimeur intermédiaire léger (14) entre les deux compartiments et un agrégat exprimeur final lourd (15) en aval du deuxième compartiment (13) par lequel le bain chaud, dont le doseur (24) pour le dosage du bain chaud et frais est monté sur l'amenée, sera guidé en contre-courant par rapport au sens de marche général de la matière. Le bain passe un filtre avant d'être réintroduit dans le traitement. L'unité à eau chaude se compose de deux compartiments de lavage en série (16,17) avec un agrégat exprimeur intermédiaire léger (18) entre les deux compartiments et un agrégat exprimeur final lourd (19) en aval du deuxième compartiment.
